# EUROPÄISCHE PATENTSCHRIFT

(11) **EP 1 281 190 B1**
(45) Veröffentlichungstag und Bekanntmachung des Hinweises auf die Patenterteilung: **04.02.2004**
(21) Anmeldenummer: 01919045.3
(22) Anmeldetag: 17.04.2001
(51) Int. Cl.: H01H 85/11, H01H 85/06

(54) **SCHMELZLEITER UND VERFAHREN ZU SEINER HERSTELLUNG SOWIE SICHERUNGSLEITER UND SICHERUNG**
FUSIBLE ELEMENT, METHOD FOR PRODUCTION THEREOF, SAFETY CIRCUIT AND FUSE
CONDUCTEUR FUSIBLE, SON PROCEDE DE FABRICATION, CONDUCTEUR DE SECURITE ET COUPE-CIRCUIT A FUSIBLE

(30) Priorität: 08.05.2000 DE 10022241
(43) Veröffentlichungstag der Anmeldung: 05.02.2003
(73) Patentinhaber: ABB RESEARCH LTD., 8050 Zürich (CH)
(72) Erfinder: KALTENBORN, Uwe, CH-5405 Baden-Dättwil (CH); SKRYTEN, Pal, Kristian, N-3714 Skien (NO)
(74) Vertreter: ABB Patent Attorneys
(86) Internationale Anmeldenummer: PCT/CH2001/000242
(87) Internationale Veröffentlichungsnummer: WO 2001/086684

(56) Entgegenhaltungen:
- EP-A- 0 016 467
- EP-A- 0 128 261
- DE-A- 2 248 570
- DE-A- 19 824 851
- DE-C- 624 633
- DE-C- 668 586
- DE-C- 948 265
- GB-A- 1 369 227
- GB-A- 2 136 644
- US-A- 3 705 373
- US-A- 4 357 588

## Beschreibung

### Technisches Gebiet

Die Erfindung betrifft eine Schmelzleiter für eine Sicherung sowie einen Sicherungsleiter und eine Sicherung, wie sie zur Unterbrechung von Überströmen, wie sie z. B. als Folge von Kurzschlüssen auftreten, eingesetzt werden. Ausserdem betrifft sie ein Verfahren zur Herstellung eines Schmelzleiters und eines Sicherungsleiters.

### Stand der Technik

Es ist seit langem bekannt (s. z. B. US-A-3 705 373), an einer Dotierungsstelle, meist etwa in der Mitte des Schmelzleiters einer Sicherung, Dotierungsmaterial, z. B. Zinn oder aus Zinn und Blei bestehendes Lot aufzubringen und damit dort den Schmelzpunkt zu erniedrigen und zugleich den Widerstand zu erhöhen, so dass der Schmelzleiter bei kleinem Überstrom an der Dotierungsstelle zuerst durchschmilzt. Aus der US-A-4 357 588 ist ein weiterer derartiger Schmelzleiter bekannt, der mehrere in Längsrichtung aufeinanderfolgende Dotierungsstellen aufweist, die jeweils an einem Arm des dort durch einen Längsschlitz geteilten, in seinem Querschnitt reduzierten Schmelzleiters angebracht sind. Das Zinn oder Lot geht an der Dotierungsstelle mit dem Leitermaterial, z. B. Silber oder Kupfer, eine intermetallische Verbindung ein, d. h. es wird im Leitermaterial mehr oder weniger stark gelöst.

Derartige Verbindungen sind jedoch, vor allem bei etwas höheren Temperaturen, wie sie in diesem Anwendungsbereich auftreten, Alterungsprozessen unterworfen, die auch die elektrischen Eigenschaften des Schmelzleiters in unerwünschter oder nicht deutlich vorhersehbarer Weise verändern können. Insbesondere kann das Dotierungsmaterial sich durch Diffusion im Leitermaterial ausbreiten, so dass schliesslich die lokale Begrenzung der Dotierungsstellen mehr oder weniger stark aufgelöst wird.

Zur Unterbrechung eines grossen Überstroms weisen die in den obengenannten Schriften beschriebenen Schmelzleiter durch runde Ausstanzungen hergestellte, in gleichen Abständen aufeinanderfolgende Querschnittsverengungen auf, an denen der Schmelzleiter dann rasch durchschmilzt. Die Ausstanzungen bilden jedoch Schwächungen und erhöhen den Widerstand des Schmelzleiters beträchtlich, so dass dort verhältnismässig hohe Verlustleistungen auftreten.

In der Schrift DE-C- 624 633 ist ein Herstellverfahren für einen Schmelzleiter beschrieben, der in einer Schmelzsicherung eingesetzt wird. Dieser Schmelzleiter weist mindestens eine Dotierungsstelle auf, an welcher auf das Leitermaterial ein von diesem verschiedenes Dotierungsmaterial aufgebracht wird. Als Leitermaterial ist hier Silber vorgesehen und als Dotierungsmaterial Zinn. Die mindestens eine Dotierungsstelle Ist durch eine Wärmebehandlung etwas stabilisiert worden. An der mindestens einen Dotierungsstelle hat sich eine Legierung aus Leitermaterial und Dotierungsmaterial ausgebildet. Diese Legierung weist offensichtlich keine homogene Materialverteilung auf.

### Darstellung der Erfindung

Der Erfindung liegt die Aufgabe zu Grunde, einen gattungsgemässen Schmelzleiter anzugeben, dessen mindestens eine Dotierungsstelle stabile und kontrollierbare Eigenschaften zeigt. Diese Aufgabe wird durch die Merkmale im Kennzeichen des Anspruchs 1 gelöst.

Ausserdem soll ein mindestens einen derartigen Schmelzleiter enthaltender Sicherungsleiter angegeben werden, der bei einem kleinen Überstrom möglichst über die ganze Länge unterbrochen wird sowie eine Sicherung, welche einen derartigen Schmelzleiter oder einen derartigen Sicherungsleiter umfasst. Schliesslich soll ein Verfahren zur Herstellung eines erfindungsgemässen Schmelzleiters angegeben werden.

Der erfindungsgemässe Schmelzleiter weist mindestens eine Dotierungsstelle auf, welche bei den auftretenden Temperaturen weitgehend stabil ist. Insbesondere bleibt sie lokalisiert. Ihre elektrischen Eigenschaften und ihr Schmelzpunkt unterliegen keinen grösseren Aenderungen und auch keinen grösseren statistischen Schwankungen.

Er kann auch viele in regelmässigen Abständen aufeinanderfolgende Dotierungsstellen aufweisen, an welchen er bei grossem Überstrom sehr rasch durchschmilzt, so dass sich eine hohe Spannung entsprechend der Summe sämtlicher Lichtbogenspannungen aufbaut. Die Dotierungsstellen treten diesbezüglich an die Stelle der Querschnittsverengungen bekannter Schmelzleiter, ohne dass jedoch der Widerstand im gleichen Ausmass vergrössert würde. Die Verlustleistung ist daher deutlich geringer.

Der erfindungsgemässe Sicherungsleiter ist ausserdem mit einem Abbrandelement ausgestattet, welches bei Erreichen einer Zündtemperatur, welche vorzugsweise knapp unter dem Schmelzpunkt der Dotierungsstelle liegt, zündet und unter Wärmefreisetzung abbrennt. Dadurch wird auch bei kleineren Überströmen eine Unterbrechung des Sicherungsleiters im wesentlichen auf der ganzen Länge erzielt und der Überstrom rasch unterbrochen. Die erfindungsgemässe Sicherung weist die Vorzüge auf, die sich aus den Eigenschaften des erfindungsgemässen Schmelzleiters oder des erfindungsgemässen Sicherungsleiters ergeben.

### Kurze Beschreibung der Zeichnungen

Im folgenden wird die Erfindung anhand von Figuren, welche lediglich Ausführungsbeispiele darstellen, näher erläutert.

Es zeigen
- Fig. 1a: einen Längsschnitt durch eine erfindungsgemässe Sicherung gemäss einer ersten Ausführungsform,
- Fig. 1b: einen Längsschnitt längs B-B in Fig. 1a,
- Fig. 2a: eine Draufsicht auf einen erfindungsgemässen Schmelzleiter oder Sicherungsleiter gemäss einer ersten Ausführungsform,
- Fig. 2b: einen Schnitt längs B-B in Fig. 2a durch den Sicherungsleiter gemäss der ersten Ausführungsform,
- Fig. 3a: eine Draufsicht auf einen erfindungsgemässen Schmelzleiter oder Sicherungsleiter gemäss einer zweiten Ausführungsform und
- Fig. 3b: einen Querschnitt längs B-B in Fig. 3a.

### Wege zur Ausführung der Erfindung

Die erfindungsgemässe Sicherung weist (Fig. 1a,b) in einem zylindrischen Gehäuse 1, das z. B. aus Keramik bestehen kann, einen in der Achse angeordneten Stützkörper 2 auf, welcher ebenfalls aus Keramik oder auch aus Kunststoff oder einem Verbundstoff oder sonst einem geeigneten elektrisch isolierenden Material besteht und einen zylindrischen oder rohrförmigen Grundkörper 3 mit radial abstehenden Rippen 4 aufweist. An den einander gegenüberliegenden Enden des Gehäuses 1 sind ein erster elektrischer Anschluss und ein zweiter elektrischer Anschluss angeordnet, die als Kappen 5a,b aus Metall ausgebildet sind. Die Kappen 5a,b sind durch einen schraubenlinienförmig um den Stützkörper 2 gewickelten Sicherungsleiter 6 - es kann sich auch um mehrere parallelgeschaltete Sicherungsleiter handeln - elektrisch leitend verbunden. Das Gehäuse ist mit einem Löschmedium wie z. B. Quarzsand aufgefüllt.

Gemäss einer ersten Ausführungsform (Fig. 2a,b) des Sicherungsleiters 6 weist derselbe einen Schmelzleiter 7 gemäss einer ersten Ausführungsform auf, dessen Basis ein Streifen aus einem geeigneten schmelzbaren elektrisch leitenden Leitermaterial 8, vorzugsweise Silber oder eine Silberlegierung oder auch Kupfer oder Aluminium ist. Der Streifen weist eine Breite von zwischen 1 mm und 2,5 mm auf, seine Dicke liegt zwischen 0,05 mm und 0,15 mm. Der Schmelzleiter 7 weist in regelmässigen Abständen von zwischen 5 mm und 20 mm Dotierungsstellen 9 auf, an welchen auf einer z. B. rechteckigen Fläche, deren Breite zwischen 10% und 100% der Breite des Schmelzleiters 7 beträgt, die Schicht des Leitermaterials 8 geschwächt, aber zur Gewährleistung guter mechanischer Festigkeit durchgehend ist, während auf derselben eine Schicht liegt, welche aus einer ersten Verbindung 10 aus dem Leitermaterial 8 oder wenigstens einem Bestandteil desselben und einem Dotierungsmaterial oder einem Bestandteil desselben besteht.

Die erste Verbindung 10 ist eine feste chemische Verbindung, welche den jeweils mindestens einen Bestandteil des Leitermaterials und des Dotierungsmaterials in festen stöchiometrischen Verhältnissen enthält. In der Regel ist die erste Verbindung 10 kristallin und bildet mithin Mischkristalle aus den besagten Bestandteilen. Das im wesentlichen unvermischte Leitermaterial 8 und die erste Verbindung 10 stossen daher an einer festen Phasengrenze aneinander, deren Oberflächenspannung Diffusion von Dotierungsmaterial in das Leitermaterial bei den im Betrieb üblicherweise auftretenden Temperaturen von unter 150°C fast vollständig verhindert.

Es können auch mehrere derartige Verbindungen zwischen dem Leitermaterial und dem Dotierungsmaterial auftreten, z. B. eine zweite Verbindung 11, die jedoch in der Regel nicht direkt an das Leitermaterial 8 angrenzt, sondern lediglich an die erste Verbindung 10. Abgesehen von den Dotierungsstellen 9, wo er durch das Dotierungsmaterial vergrössert ist, ist der Querschnitt des Schmelzleiters 7 jeweils über dessen Länge konstant. Der Schmelzpunkt der ersten Verbindung 10 sollte ziemlich tief sein, insbesondere nicht grösser als 250°C und ihre elektrische Leitfähigkeit sollte vorzugsweise etwas geringer sein als die des Leitermaterials. Insgesamt sollte jedoch der Widerstand pro Längeneinheit an den Dotierungsstellen i. a. höchstens um einen Faktor 1,8, vorzugsweise 1,3 grösser sein als ausserhalb derselben.

Gemäss einer zweiten Ausführungsform des Schmelzleiters 7 (Fig. 3a,b) weist der Streifen an den Dotierungsstellen 9 durch entsprechende Deformationen des Leitermaterials 8 hergestellte kugelkalottenförmige Ausbeulungen auf, welche schalenartige Vertiefungen bilden, in denen jeweils zwei Schichten übereinanderliegen, die wiederum aus einer ersten Verbindung 10 und einer zweiten Verbindung 11 bestehen.

Besonders bewährt hat sich die Kombination von Silber als Leitermaterial und Indium als Dotierungsmaterial. In diesem Falle bildet sich als erste Verbindung 10, die unmittelbar an das Leitermaterial 1 anstösst, Ag₂In, an welche als zweite Verbindung 11 AgIn₂ anschliesst. Der Schmelzpunkt von Ag₂In liegt je nach Struktur des Mischkristalls zwischen 187°C und 204°C, der des AgIn₂ bei 166°C. Es kann sich natürlich auch noch eine Schicht anschliessen, die entweder ausschliesslich aus dem Dotierungsmaterial oder aus sonstigen Verbindungen desselben, z. B. einem Oxid besteht. Andere mögliche Leitermaterialien sind Legierungen von Ag sowie Cu, Al oder Legierungen davon. Als Dotierungsmaterial kommt neben In vor allem noch Ge in Frage.

Bei einem Schmelzleiter gemäss der ersten Ausführungsform, der aus Silber als Leitermaterial und Indium als Dotierungsmaterial bestand, lag an den Dotierungsstellen die Schmelztemperatur bei etwa 170°C und die Erhöhung des Widerstandes pro Längeneinheit im Durchschnitt bei ca. 5% und durchwegs unter 15%. Sowohl für die Schmelztemperatur der Dotierungsstellen als auch für den Widerstand pro Längeneinheit war die mittlere quadratische Abweichung deutlich tiefer als bei der Verwendung von Ag und Sn, deren Material in den Ag-Streifen eindiffundiert und mit ihm eine intermetallische Phase von variabler Zusammensetzung bildet.

Die Herstellung des Schmelzleiters 7 gemäss der ersten Ausführungsform in der bevorzugten Zusammensetzung erfolgt so, dass auf einen Ag-Streifen von gleichbleibendem rechteckigen Querschnitt in regelmässigen Abständen rechteckige In-Plättchen mit einer Masse von z. B. 5 mg aufgelegt und mit dem Streifen verpresst werden. Anschliessend wird der Streifen in einen Ofen gebracht und in einer sauerstoffreduzierten oder sauerstofffreien Schutzgasatmosphäre - z. B. Stickstoff oder einem Edelgas wie Argon oder einer Mischung solcher Gase - mit einem Temperaturgradienten von z. B. 500°C/h auf 400°C erwärmt und 3h auf bei dieser Temperatur gesintert. Anschliessend wird er wiederum mit einem Temperaturgradienten von 500°C/h abgekühlt. Durch die Sinterung entsteht die oben beschriebene Konfiguration der Dotierungsstellen, bei der ein Anteil des Querschnitts, der zwischen 10% und 100% liegt, von Ag₂In und AgIn₂ gebildet wird. Sintertemperaturen und -zeiten können natürlich unterschiedlich gewählt und an die sonstigen Bedingungen angepasst werden. Bewährt haben sich Temperaturen zwischen 350°C und 960°C und insbesondere zwischen 400°C und 600°C sowie Zeiten zwischen 0,1h und 10h und insbesondere 2h und 8h.

Beim Schmelzleiter gemäss der zweiten Ausführungsform werden die schalenartigen Vertiefungen in den Streifen eingedrückt. In-Pulver wird in einer geeigneten, das Indium vor Oxidation schützenden Trägerflüssigkeit, z. B. Alkohol oder Ethylenglykoldimethylether aufgeschlämmt und so in die Vertiefungen eingefüllt. Bei der anschliessenden, wie oben ablaufenden Sinterung verdampft die Trägerflüssigkeit.

Der Sicherungsleiter weist einen Schmelzleiter oder auch mehrere parallel geführte und eventuell an einzelnen Stellen querverbundene Schmelzleiter auf. Zusätzlich umfasst er ein Abbrandelement, welches vorzugsweise mit dem Schmelzleiter oder den Schmelzleitern auf der ganzen Länge mindestens stellenweise in Kontakt ist. Vorzugsweise besteht das Abbrandelement aus einem Abbrandmaterial 12 (Fig. 2b), das jeweils auf dem Schmelzleiter 7 eine durchgehende Schicht bildet. Das Abbrandmaterial 12 enthält einen Brennstoff und einen Oxidator, welche bei Erreichen einer Zündtemperatur, die vorzugsweise nicht höher ist als die Schmelztemperatur der Dotierungsstellen 9, miteinander reagieren, wobei eine verhältnismässig grosse Wärmemenge freigesetzt wird.

Als Brennstoff besonders bewährt haben sich Guanidine und Guanidinderivate wie Diguanidinium-5,5'-azotetrazolat (GZT), Guadinnitrat und Guanidinazetat, von denen auch Mischungen eingesetzt werden können. Zur Erhöhung der Wärmefreisetzung kann ausserdem ein Zusatzstoff, der aus mindestens einem Metall wie Mg, Al, Zr, Hf, Th besteht, zugegeben werden. Als Oxidator eignen sich sauerstoffreiche Verbindungen, vor allem Nitrate, Chlorate, Perchlorate und Permanganate wie KNO₃, NaNO₃, NH₄NO₃, KClO₄, NaClO₄, KMnO₄. Bei Zugabe eines Zusatzstoffs zum Brennstoff ist es günstig, dem Oxidator ein Metalloxid beizugeben, das mit mindestens einem der darin enthaltenen Metalle eine thermitische Reaktion eingeht, z. B. Fe₂O₃. Oxidator ist im Abbrandmaterial in überstöchiometrischer Menge vorhanden, sein Anteil ist i. a. mindestens um einen Faktor 1,1, vorzugsweise jedoch in einem höheren Verhältnis, z. B. zwischen 10:1 und 15:1 überstöchiometrisch. Dies führt zu einer vollständigen Oxidation des Brennstoffs in einer sehr rasch ablaufenden Reaktion.

Durch Auswahl und Dosierung des Oxidators derart, dass er bei einer bestimmten Temperatur eine ausreichende Menge Sauerstoff freisetzt, kann die Zündtemperatur des Abbrandmaterials mit verhältnismässig grosser Genauigkeit - i. a. auf ±10°C - eingestellt werden. Dabei werden Werte zwischen 180°C und 260°C, vorzugsweise nicht mehr als 240°C bevorzugt. Die freigesetzte Wärmemenge liegt bei mindestens 200 J/g, vorzugsweise bei mindestens 300 J/g. Allfällig im Brennstoff enthaltene Metalle werden durch die vorher beginnende Verbrennung des organischen Anteils desselben ebenfalls auf Zündtemperatur gebracht und leisten dann einen wesentlichen Beitrag zur Wärmefreisetzung. Es werden Temperaturen von 1'700°C und mehr erreicht.

Folgende Abbrandmaterialien wurden beispielsweise untersucht (die Anteile werden in % Masse angegeben):
- 1:: 60% GZT, 40% KMnO₄
- 2:: 40% GZT, 6% Mg, 54% KMnO₄
- 3:: 30% GZT, 3,5% Guanidinnitrat, 66,5% KMnO₄
- 4:: 7,1% Guanidinazetat, 92,9% KMnO₄
- 5:: 33,3% Guanidinnitrat, 11,1% Mg, 55,6% KMnO₄
- 6:: 27,5% Guanidinnitrat, 9,2% Mg, 16,7% PSA, 46,7% KMnO₄
- 7:: 27,5% Guanidinnitrat, 16,7% Guanidinazetat, 9,2% Mg, 46,7% KMnO₄
- 8:: 26,8% GZT, 13,4% Guanidinazetat, 59,8% KMnO₄

Dabei wurden für die Zündtemperatur und die Wärmefreisetzung folgende Werte ermittelt:

| Abbrandmaterial | Zündtemperatur [°C] | Wärmefreisetzung [J/g] |
|---|---|---|
| 1 | 255 | 330 |
| 2 | 258 | 580 |
| 3 | 177 | 862 |
| 4 | 208 | 402 |
| 5 | 236 | 714 |
| 6 | 160 | 294 |
| 7 | 205 | 862 |
| 8 | 233 | 760 |

Zur Herstellung günstiger mechanischer Eigenschaften kann das Abbrandmaterial auch ein Bindemittel enthalten, das das Abbrandmaterial z. B. streich- oder extrudierbar macht. Hier eignet sich vor allem Paraffin oder Bienenwachs, Polyester oder Polyethylen. Das Bindemittel wird so weit erwärmt, dass es knetbar wird und dann mittels eines Kneters mit dem Brennstoff und dem Oxidator vermischt. Daneben können als Bindemittel auch für die Verwendung in Pyrotechnika bekannte Binder, z. B. Polyethylene, Polyamide, Polyimide, Epoxidharze oder anorganische Stoffe wie Silikagel oder Wasserglas eingesetzt werden. Vor allem in diesem Fall kann auch aus dem Brennstoff und dem Oxidator ein Granulat hergestellt und dasselbe mit dem Bindemittel vermischt werden. Die Mischung kann etwa über dessen ganze Länge auf den streifenförmigen Schmelzleiter 7 aufgebracht werden, z. B. durch Extrudieren, so dass das Abbrandmaterial 12 mit demselben auf seiner ganzen Länge in engem mechanischen und thermischen Kontakt steht. Beispielsweise kann es (Fig. 2b) auf eine der Oberflächen des Schmelzleiters 7 aufgetragen werden, so dass es dieselbe vollständig bedeckt oder es können Schichten auf beide Oberflächen des Schmelzleiters 7 aufgebracht werden.

Eine andere Möglichkeit besteht in der Zugabe von bei über der Raumtemperatur liegenden Temperaturen, z. B. zwischen 40°C und 130°C vernetzenden Elastomeren, z. B. Silikon oder auch von bei Erwärmung auf derartige Temperaturen stark schrumpfenden Materialien, insbesondere Polymeren wie Polyethylen oder Polypropylen als Bindemittel, welche ebenfalls mit dem Brennstoff und dem Oxidator vermischt werden. Das Abbrandmaterial 12 kann dann in die Form eines Schrumpfschlauchs gebracht werden, der über den Schmelzleiter 7 gezogen und vernetzt bzw. geschrumpft wird.

Bei Auftreten eines grossen Überstroms, der mindestens dem Fünffachen des Nennstroms entspricht und den Abschaltstrom bei vorgegebener Spannung gemäss IEC 282-1 erreicht - derartige Überströme werden vor allem von Kurzschlüssen ausgelöst -, schmilzt der mindestens eine Schmelzleiter 6 an den Dotierungsstellen 9 sehr rasch durch, so dass eine Reihe kürzerer Lichtbögen entsteht. Durch die Addition der Fusspunktspannungen der vielen seriellen Lichtbögen wird die Spannung der Sicherung über die Systemspannung getrieben und der Strom unterbrochen. Die Dotierungsstellen 9 spielen dabei die Rolle der durch Ausstanzungen o. dgl. hergestellten Querschnittsverengungen bekannter Schmelzleiter. Das Durchschmelzen wird jedoch hauptsächlich durch Schmelzpunkterniedrigung hervorgerufen und nicht wie bei den Verengungen ausschliesslich durch Widerstandserhöhung, so dass der erfindungsgemässe Schmelzleiter im Normalbetrieb deutlich geringere Verlustleistungen verursacht.

Bei einem kleinen Überstrom, gewöhnlich etwa ab dem 1,1-fachen des Nennstroms - es sind jedoch auch die thermischen Verhältnisse zu berücksichtigen -, erwärmt sich dagegen der mindestens eine Schmelzleiter 7 an den Dotierungsstellen 9 verhältnismässig rasch auf die Zündtemperatur der Abbrandmasse 12, was dort eine so ausreichende Freisetzung von Sauerstoff durch den Oxidator auslöst, dass die Verbrennung in Gang kommt. Die dadurch verursachte lokale Wärmefreisetzung führt dann sehr rasch zur Zündung des gesamten Abbrandelements oder gegebenenfalls der Mehrzahl von Abbrandelementen. Dadurch wird der Schmelzleiter bzw. werden die Schmelzleiter zuerst an den weiteren Dotierungsstellen 9, wo die Schmelztemperatur beinahe erreicht ist und die zum Aufschmelzen noch erforderliche Schmelzwärme entsprechend gering ist, sehr rasch aufgeschmolzen, was wiederum zur Ausbildung einer Reihe kürzerer Lichtbögen führt. Falls dies nicht sofort zur Stromunterbrechung führt, wird der Schmelzleiter im weiteren durch den Abbrand auf der ganzen Länge aufgeschmolzen, so dass sich ein langer Lichtbogen bildet. Nach dem Abbrennen des Abbrandmaterials gibt derselbe viel Wärme an das umgebende Löschmedium ab. Dadurch kühlt sich das Plasma ab und der Widerstand des Lichtbogens nimmt zu, bis seine Spannung die Systemspannung erreicht und der Lichtbogen erlischt.

Das Abbrandelement ist ein fakultatives Element, das nicht in jedem Fall erforderlich ist. Die elektrischen Anschlüsse der Sicherung können auch lediglich durch einen Schmelzleiter oder mehrere parallele Schmelzleiter verbunden sein. Es gewährleistet jedoch, dass die Sicherung auch bei kleinen Überströmen sicher anspricht und mithin eine vielseitig einsetzbare Mehrbereichssicherung darstellt.

### Bezugszeichenliste

- 1: Gehäuse
- 2: Stützkörper
- 3: Grundkörper
- 4: Rippe
- 5a,b: Kappe
- 6: Sicherungsleiter
- 7: Schmelzleiter
- 8: Leitermaterial
- 9: Dotierungsstelle
- 10: erste Verbindung
- 11: zweite Verbindung
- 12: Abbrandmaterial

## Patentansprüche

1. Schmelzleiter für eine Sicherung, mit einem Streifen, welcher im wesentlichen aus einem elektrisch leitfähigen schmelzbaren Leitermaterial (8) besteht und mindestens eine Dotierungsstelle (9) aufweist, an der das Leitermaterial (8) mit einem davon verschiedenen Dotierungsmaterial versetzt ist, welches mit dem Leitermaterial eine Mischung bildet, deren Schmelzpunkt tiefer liegt als derjenige des Leitermaterials, **dadurch gekennzeichnet, dass** die Mischung mit dem Leitermaterial mindestens eine erste Verbindung (10) umfasst, in welchem mindestens ein Bestandteil des Leitermaterials (8) und mindestens ein Bestandteil des Dotierungsmaterials in festen stöchiometrischen Verhältnissen gebunden sind.

2. Schmelzleiter nach Anspruch 1, **dadurch gekennzeichnet, dass** das Leitermaterial (8) von der ersten Verbindung (10) durch eine Phasengrenze getrennt ist, an welcher dieselben unmittelbar aneinanderstossen.

3. Schmelzleiter nach Anspruch 1 oder 2, **dadurch gekennzeichnet, dass** die erste Verbindung (10) aus jeweils mindestens einen Bestandteil des Leitermaterials (8) und mindestens einen Bestandteil des Dotierungsmaterials enthaltenden Mischkristallen besteht.

4. Schmelzleiter nach einem der Ansprüche 1 bis 3, **dadurch gekennzeichnet, dass** der Schmelzpunkt der ersten Verbindung (10) nicht über 250°C liegt.

5. Schmelzleiter nach einem der Ansprüche 1 bis 4, **dadurch gekennzeichnet, dass** das Leitermaterial (8) im wesentlichen aus mindestens einem der folgenden Bestandteile besteht: Ag, Cu, Al.

6. Schmelzleiter nach einem der Ansprüche 1 bis 5, **dadurch gekennzeichnet, dass** das Dotierungsmaterial im wesentlichen aus mindestens einem der folgenden Bestandteile besteht: In, Ge.

7. Schmelzleiter nach einem der Ansprüche 1 bis 6, **dadurch gekennzeichnet, dass** sein Querschnitt an der mindestens einen Dotierungsstelle (9) nicht vermindert und ausserhalb derselben im wesentlichen gleichbleibend ist.

8. Schmelzleiter nach einem der Ansprüche 1 bis 7, **dadurch gekennzeichnet, dass** auch an der mindestens einen Dotierungsstelle (9) ein Teil seines Querschnittes von unvermischtem Leitermaterial (8) gebildet wird.

9. Schmelzleiter nach einem der Ansprüche 1 bis 8, **dadurch gekennzeichnet, dass** er mehrere Dotierungsstellen (9) aufweist, welche, vorzugsweise in gleichen Abständen, in Längsrichtung aufeinanderfolgen.

10. Schmelzleiter nach einem der Ansprüche 1 bis 9, **dadurch gekennzeichnet, dass** sein Widerstand pro Längeneinheit an den Dotierungsstellen (9) um höchstens einen Faktor 1,8, vorzugsweise um höchstens einen Faktor 1,3 grösser ist als ausserhalb derselben.

11. Sicherungsleiter mit mindestens einem Schmelzleiter (7) nach einem der Ansprüche 1 bis 10, **dadurch gekennzeichnet, dass** er ein zündbares Abbrandelement umfasst, mit dem der mindestens eine Schmelzleiter (7) mindestens stellenweise über seine ganze Länge in Kontakt ist und das aus einem Abbrandmaterial (12) besteht, welches einen Brennstoff und einen Oxidator enthält, die bei Erreichen einer Zündtemperatur unter Freisetzung von Wärme miteinander reagieren.

12. Sicherungsleiter nach Anspruch 11, **dadurch gekennzeichnet, dass** der mindestens eine Schmelzleiter (7) über seine ganze Länge durchgehend mit dem Abbrandmaterial (12) in Kontakt ist.

13. Sicherungsleiter nach Anspruch 12, **dadurch gekennzeichnet, dass** das Abbrandmaterial (12) eine durchgehende Schicht auf dem Schmelzleiter (7) bildet.

14. Sicherungsleiter nach einem der Ansprüche 11 bis 13, **dadurch gekennzeichnet, dass** die Zündtemperatur des Abbrandmaterials (12) nicht höher ist als der Schmelzpunkt der ersten Verbindung (10).

15. Sicherungsleiter nach einem der Ansprüche 11 bis 14, **dadurch gekennzeichnet, dass** die vom Abbrandmaterial (12) freigesetzte Wärme mindestens ausreicht, um mindestens die mit dem Abbrandelement in Kontakt stehenden Teile des mindestens einen Schmelzleiters (7) aufzuschmelzen.

16. Sicherungsleiter nach einem der Ansprüche 11 bis 15, **dadurch gekennzeichnet, dass** der Brennstoff ein Guanidin oder Guanidinderivat enthält, insbesondere im wesentlichen aus mindestens einem der folgenden Stoffe zusammengesetzt ist: Guanidin, GZT, Guanidinazetat, Guanidinnitrat.

17. Sicherungsleiter nach einem der Ansprüche 11 bis 16, **dadurch gekennzeichnet, dass** der Oxidator im wesentlichen aus mindestens einem Stoff aus einer der folgenden Stoffgruppen zusammengesetzt ist: Nitrate, Chlorate, Perchlorate, Permanganate.

18. Sicherungsleiter nach einem der Ansprüche 11 bis 17, **dadurch gekennzeichnet, dass** das Mengenverhältnis zwischen Oxidator und Brennstoff um einen Faktor von mindestens 1,1, vorzugsweise mindestens 10 überstöchiometrisch ist.

19. Sicherungsleiter nach einem der Ansprüche 11 bis 18, **dadurch gekennzeichnet, dass** das Abbrandmaterial (12) ein Bindemittel wie z. B. Paraffin oder einen Thermoplasten, vorzugsweise Polyethylen oder ein Elastomer, vorzugsweise Silikon oder einen elastisch modifizierten Duroplasten enthält.

20. Sicherung mit einem ersten elektrischen Anschluss und einem zweiten elektrischen Anschluss sowie mit mindestens einem Schmelzleiter (7) nach einem der Ansprüche 1 bis 10, welcher den ersten elektrischen Anschluss mit dem zweiten elektrischen Anschluss verbindet.

21. Sicherung mit einem ersten elektrischen Anschluss und einem zweiten elektrischen Anschluss sowie mit mindestens einem Sicherungsleiter (6) nach einem der Ansprüche 11 bis 19, welcher den ersten elektrischen Anschluss mit dem zweiten elektrischen Anschluss verbindet.

22. Verfahren zur Herstellung eines Schmelzleiters nach einem der Ansprüche 1 bis 10, indem auf einen Streifen aus Leitermaterial (8) mindestens ein Dotierungsmaterial aufgebracht wird welches mit dem Leitermaterial eine Mischung bildet, deren Schmelzpunkt tiefer liegt als derjenige des Leitermaterials, wobei die Mischung mit dem Leitermaterial mindestens eine erste Verbindung (10) umfasst, in welchem mindestens ein Bestandteil des Leitermaterials (8) und mindestens ein Bestandteil des Dotierungsmaterials in festen stöchiometrischen Verhältnissen gebunden sind wobei der Streifen anschliessend gesintert wird.

23. Verfahren nach Anspruch 22, **dadurch gekennzeichnet, dass** die Sinterung bei einer Temperatur erfolgt, die zwischen 350°C und 960°C, vorzugsweise zwischen 400°C und 600°C liegt.

24. Verfahren nach Anspruch 22 oder 23, **dadurch gekennzeichnet, dass** die Sinterung zwischen 0,1h und 10h, vorzugsweise zwischen 2h und 8h dauert.

25. Verfahren nach einem der Ansprüche 22 bis 24, **dadurch gekennzeichnet, dass** die Sinterung in einer Schutzgasatmosphäre stattfindet.

26. Verfahren nach Anspruch 25, **dadurch gekennzeichnet, dass** die Schutzgasatmosphäre im wesentlichen aus Stickstoff, vorzugsweise mit einer Beimischung von Edelgas, z. B. Argon besteht.

27. Verfahren nach einem der Ansprüche 23 bis 26, **dadurch gekennzeichnet, dass** das Dotierungsmaterial als Plättchen auf den Streifen aufgebracht wird.

28. Verfahren nach Anspruch 27, **dadurch gekennzeichnet, dass** das Plättchen mit dem Streifen verpresst wird.

29. verfahren nach einem der Ansprüche 22 bis 26, **dadurch gekennzeichnet, dass** im Streifen eine Vertiefung angebracht und in dieselbe das Dotierungsmaterial in Form eines in einer Trägerflüssigkeit aufgeschlämmten Pulvers eingebracht wird.

## Claims

1. Fusible conductor for a fuse, with a strip which substantially consists of an electrically conductive fusible conductor material (8) and has at least one doping point (9), at which the conductor material (8) is mixed with a doping material different from it, which forms with the conductor material a mixture with a melting point which is lower than that of the conductor material, **characterized in that** the mixture with the conductor material comprises at least one compound (10) in which at least one constituent of the conductor material (8) and at least one constituent of the doping material are combined in fixed stoichiometric ratios.

2. Fusible conductor according to Claim 1, **characterized in that** the conductor material (8) is separated from the first compound (10) by a phase boundary, at which the same directly abut each other.

3. Fusible conductor according to Claim 1 or 2, **characterized in that** the first compound (10) comprises mixed crystals containing in each case at least one constituent of the conductor material (8) and at least one constituent of the doping material.

4. Fusible conductor according to one of Claims 1 to 3, **characterized in that** the melting point of the first compound (10) does not lie above 250°C.

5. Fusible conductor according to one of Claims 1 to 4, **characterized in that** the conductor material (8) substantially comprises at least one of the following constituents: Ag, Cu, Al.

6. Fusible conductor according to one of Claims 1 to 5, **characterized in that** the doping material substantially comprises at least one of the following constituents: In, Ge.

7. Fusible conductor according to one of Claims 1 to 6, **characterized in that** its cross section is not reduced at the at least one doping point (9) and outside the same remains substantially constant.

8. Fusible conductor according to one of Claims 1 to 7, **characterized in that**, at the at least one doping point (9), part of its cross section is formed by unmixed conductor material (8).

9. Fusible conductor according to one of Claims 1 to 8, **characterized in that** it has a plurality of doping points (9), which follow one another, preferably at equal intervals, in the longitudinal direction.

10. Fusible conductor according to one of Claims 1 to 9, **characterized in that** its resistance per unit of length at the doping points (9) is greater than outside the same by at most a factor of 1.8, preferably by at most a factor of 1.3.

11. Fuse conductor with at least one fusible conductor (7) according to one of Claims 1 to 10, **characterized in that** it comprises an ignitable burn-off element, with which the at least one fusible conductor (7) is in contact over its entire length, at least at certain points, and which consists of a burn-off material which contains a combustible material and an oxidant, which react with each other, releasing heat, when an ignition temperature is reached.

12. Fuse conductor according to Claim 11, **characterized in that** the at least one fusible conductor (7) is in contact with the burn-off material (12) continuously over its entire length.

13. Fuse conductor according to Claim 12, **characterized in that** the burn-off material (12) forms a continuous layer on Fusible conductor (7).

14. Fuse conductor according to one of Claims 11 to 13, **characterized in that** the ignition temperature of the burn-off material (12) is not higher than the melting point of the first compound (10).

15. Fuse conductor according to one of Claims 11 to 14, **characterized in that** the heat released by the burn-off material (12) is at least sufficient to melt at least the parts of the at least one fusible conductor (7) that are in contact with the burn-off element.

16. Fuse conductor according to one of Claims 11 to 15, **characterized in that** the combustible material contains a guanidine or guanidine derivative, in particular is substantially composed of a least one of the following substances: guanidine, GZT, guanidine acetate, guanidine nitrate.

17. Fuse conductor according to one of Claims 11 to 16, **characterized in that** the oxidant is substantially composed of at least one substance from one of the following substance groups: nitrates, chlorates, perchlorates, permanganates.

18. Fuse conductor according to one of Claims 11 to 17, **characterized in that** the quantity ratio between oxidant and combustible material is hyperstoichiometric by a factor of at least 1.1, preferably at least 10.

19. Fuse conductor according to one of Claims 11 to 18, **characterized in that** the burn-off material (12) contains a binder, such as paraffin for example, or a thermoplastic, preferably polyethylene, or an elastomer, preferably silicone, or an elastically modified thermosetting material.

20. Fuse with a first electrical terminal and a second electrical terminal and also with at least one fusible conductor (7) according to one of Claims 1 to 10, which connects the first electrical terminal to the second electrical terminal.

21. Fuse with a first electrical terminal and a second electrical terminal and also with at least one fuse conductor (6) according to one of Claims 11 to 19, which connects the first electrical terminal to the second electrical terminal.

22. Method of producing fusible conductor according to one of Claims 1 to 10, in which at least one doping material is applied to a strip of conductor material (8), which forms with the conductor material a mixture with a melting point which is lower than that of the conductor material, the mixture with the conductor material comprising at least one compound (10) in which at least one constituent of the conductor material (8) and at least one constituent of the doping material are combined in fixed stoichiometric ratios, and the strip being subsequently sintered.

23. Method according to Claim 22, **characterized in that** the sintering is performed at a temperature which lies between 350°C and 960°C, preferably between 400°C and 600°C.

24. Method according to Claim 22 or 23, **characterized in that** the sintering lasts between 0.1h and 10h, preferably between 2h and 8h.

25. Method according to one of Claims 22 to 24, **characterized in that** the sintering takes place in an inert gas atmosphere.

26. Method according to Claim 25, **characterized in that** the inert gas atmosphere substantially comprises nitrogen, preferably with a noble gas mixed in, for example argon.

27. Method according to one of Claims 23 to 26, **characterized in that** the doping material is applied to the strip as platelets.

28. Method according to Claim 27, **characterized in that** the platelet is pressed with the strip.

29. Method according to one of Claims 22 to 26, **characterized in that** a depression is made in the strip and the doping material is introduced into the same in the form of a powder converted into a slurry in a carrier liquid.

## Revendications

1. Fil fusible pour un fusible, comportant une bande, lequel se compose pour l'essentiel d'un matériau conducteur (8) fusible conducteur d'électricité et présente au moins un point de dopage (9) au niveau duquel le matériau conducteur (8) est remplacé par un matériau de dopage différent de celui-ci, lequel forme avec le matériau conducteur un mélange dont le point de fusion est inférieur à celui du matériau conducteur, **caractérisé en ce que** le mélange avec le matériau conducteur comprend au moins une première liaison (10) dans laquelle au moins une composante du matériau conducteur (8) et au moins une composante du matériau de dopage sont liées dans des rapports stoechiométriques fixes.

2. Fil fusible selon la revendication 1,
**caractérisé en ce que** le matériau conducteur (8) est séparé de la première liaison (10) par une limite de phase au niveau de laquelle ceux-ci se rencontrent directement

3. Fil fusible selon la revendication 1 ou 2, **caractérisé en ce que** la première liaison (10) se compose respectivement des cristaux mélangés d'au moins une composante du matériau conducteur (8) et d'au moins une composante du matériau de dopage.

4. Fil fusible selon l'une des revendications 1 à 3, **caractérisé en ce que** le point de fusion de la première liaison (10) n'est pas supérieur à 250 °C.

5. Fil fusible selon l'une des revendications 1 à 4, **caractérisé en ce que** le matériau conducteur (8) est constitué pour l'essentiel d'au moins l'une des composantes suivantes : Ag, Cu, Al.

6. Fil fusible selon l'une des revendications 1 à 5, **caractérisé en ce que** le matériau de dopage est constitué pour l'essentiel d'au moins l'une des composantes suivantes : In, Ge.

7. Fil fusible selon l'une des revendications 1 à 6, **caractérisé en ce que** sa section au niveau de l'au moins un point de dopage (9) n'est pas réduite et elle est pour l'essentiel constante en-dehors de celui-ci.

8. Fil fusible selon l'une des revendications 1 à 7, **caractérisé en ce qu'**une partie de sa section au niveau de l'au moins un point de dopage (9) est également constituée de matériau conducteur (8) non mélangé.

9. Fil fusible selon l'une des revendications 1 à 8, **caractérisé en ce qu'**il présente plusieurs points de dopage (9) qui se succèdent de préférence à intervalles réguliers dans le sens longitudinal.

10. Fil fusible selon l'une des revendications 1 à 9, **caractérisé en ce que** sa résistance par unité de longueur au niveau des points de dopage (9) est supérieure au maximum d'un facteur 1,8, de préférence au maximum d'un facteur 1,3 à celle en-dehors de ceux-ci.

11. Fil pour fusible comprenant au moins un fil fusible (7) selon l'une des revendications 1 à 10, **caractérisé en ce qu'**il comprend un élément combustible inflammable avec lequel l'au moins un fil fusible (7) est au moins ponctuellement en contact sur toute sa longueur et qui se compose d'un matériau combustible (12) qui contient un combustible et un oxydant qui réagissent ensemble en produisant de la chaleur après avoir atteint une température d'inflammation.

12. Fil pour fusible selon la revendication 11, **caractérisé en ce que** l'au moins un fil fusible (7) est continuellement en contact avec le matériau combustible (12) sur toute sa longueur.

13. Fil pour fusible selon la revendication 12, **caractérisé en ce que** le matériau combustible (12) forme une couche continue sur le fil fusible (7).

14. Fil pour fusible selon l'une des revendications 11 à 13, **caractérisé en ce que** la température d'allumage du matériau combustible (12) n'est pas supérieure au point de fusion de la première liaison (10) .

15. Fil pour fusible selon l'une des revendications 11 à 14, **caractérisé en ce que** la chaleur produite par le matériau combustible (12) est au moins suffisante pour faire fondre au moins les parties de l'au moins un fil fusible (7) qui sont en contact avec l'élément combustible.

16. Fil pour fusible selon l'une des revendications 11 à 15, **caractérisé en ce que** le combustible contient une guanidine ou un dérivé de guanidine, plus précisément se compose pour l'essentiel d'au moins l'une des substances suivantes : guanidine, GZT, acétate de guanidine, nitrate de guanidine.

17. Fil pour fusible selon l'une des revendications 11 à 16, **caractérisé en ce que** l'oxydant se compose pour l'essentiel d'au moins une substance faisant partie de l'un des groupes de substances suivants : nitrates, chlorates, perchlorates, permanganates.

18. Fil pour fusible selon l'une des revendications 11 à 17, **caractérisé en ce que** le rapport quantitatif entre l'oxydant et le combustible est sur-stoechiométrique d'un facteur au moins égal à 1,1, de préférence d'au moins 10.

19. Fil pour fusible selon l'une des revendications 11 à 18, **caractérisé en ce que** le matériau combustible (12) contient un liant comme, par exemple, la paraffine ou un thermoplastique, de préférence du polyéthylène ou un élastomère, de préférence du silicone ou une résine thermodurcissable élastique modifiée.

20. Fusible comprenant une première borne électrique et une deuxième borne électrique ainsi qu'au moins un fil fusible (7) selon l'une des revendications 1 à 10, lequel relie la première borne électrique à la deuxième borne électrique.

21. Fusible comprenant une première borne électrique et une deuxième borne électrique ainsi qu'au moins un fil pour fusible (6) selon l'une des revendications 11 à 19, lequel relie la première borne électrique à la deuxième borne électrique.

22. Procédé dé fabrication d'un fil fusible selon l'une des revendications 1 à 10 en appliquant sur une bande de matériau conducteur (8) au moins un matériau de dopage, lequel forme avec le matériau conducteur un mélange dont le point de fusion est inférieur à celui du matériau conducteur, le mélange avec le matériau conducteur comprenant au moins une première liaison (10) dans laquelle au moins une composante du matériau conducteur (8) et au moins une composante du matériau de dopage sont liées selon des rapports stoechiométriques fixes, la bande étant ensuite frittée.

23. Procédé selon la revendication 22, **caractérisé en ce que** le frittage s'effectue à une température qui est comprise entre 350 °C et 960 °C, de préférence entre 400 °C et 600 °C.

24. Procédé selon la revendication 22 ou 23, **caractérisé en ce que** le frittage dure entre 0,1 h et 10 h, de préférence entre 2 h et 8 h.

25. Procédé selon l'une des revendications 22 à 24, **caractérisé en ce que** le frittage s'effectue sous atmosphère à gaz protecteur.

26. Procédé selon la revendication 25, **caractérisé en ce que** l'atmosphère à gaz protecteur se compose pour l'essentiel d'azote, de préférence auquel est mélangé un gaz rare, par exemple de l'argon.

27. Procédé selon l'une des revendications 23 à 26, **caractérisé en ce que** le matériau de dopage est appliqué sur la bande sous la forme de plaquettes.

28. Procédé selon la revendication 27, **caractérisé en ce que** la plaquette est comprimée avec la bande.

29. Procédé selon l'une des revendications 22 à 26, **caractérisé en ce qu'**un enfoncement est effectué dans la bande et le matériau de dopage est introduit dans celui-ci sous la forme d'une poudre mise en suspension dans un liquide porteur.
